# EUROPÄISCHE PATENTANMELDUNG

(11) **EP 0 363 749 A1**
(43) Veröffentlichungstag der Anmeldung: **18.04.1990**
(21) Anmeldenummer: 89118010.1
(22) Anmeldetag: 28.09.1989
(51) Int. Cl.: C21C 7/064

(54) **Verfahren zum Entfernen von Phosphor aus metallischen Schmelzen durch Behandeln mit Alkali- und Erdalkalimetallen**

(30) Priorität: 07.10.1988 DE 3834164
(71) Anmelder: LEYBOLD AKTIENGESELLSCHAFT, D-63450 Hanau (DE)
(72) Erfinder: Choudhury, Alok, Dr. Dr.-Ing., D-6625 Püttlingen (DE); Brückmann, Gerhard, Dr. Dr.-Ing., D-6334 Asslar (DE); Burgmann, Wilhelm, Dr. Dr.-Ing., D-6000 Frankfurt am Main 1 (DE)
(74) Vertreter: Zapfe, Hans, Dipl.-Ing.

(57) **Zusammenfassung**

Zum Entfernen von Phosphor aus metallischen Schmelzen mit einem Eisenanteil von mindestens 50 Gewichtsprozent und Gehalten an Nickel, Kobalt und Kupfer von zusammen höchstens 30 Gewichtsprozent wird in die Schmelze mittels eines inerten Gases ein partikelförmiges Gemisch aus mindestens einem Alkali- und/oder Erdalkalimetall und aus mindestens einem Halogenid des gleichen Alkali- oder Erdalkalimetalls eingeblasen. Dabei wird das Mischungsverhältnis so gewählt, daß unter den Reaktionsbedingungen ein Minimum an Alkali- oder Erdalkalimetall verdampft. Die nicht umgesetzten Komponenten des Gemischs (Alkali- und Erdalkalimetall und das Halogenid bzw. die Halogenide dieser Metalle) und die durch die Reaktion gebildeten Phosphide der Alkali- und Erdalkalimetalle werden in einer über der Schmelze befindlichen Kopf-Schlacke gesammelt, wobei durch die Badbewegung weitere Reaktionen zwischen den Alkali- und Erdalkalimetallen und der eisenhaltigen Metallschmelze durchgeführt werden. Schließlich wird die Schlacke mit den Reaktionsprodukten von der Metallschmelze getrennt und unter Feuchtigkeitsabschluß gehalten und mit Sauerstoff oder sauerstoffhaltigen Verbindungen bis zur vollständigen Umsetzung der Reaktionsprodukte in Sauerstoffverbindungen des Phosphors behandelt.

## Beschreibung

Die Erfindung betrifft ein Verfahren zum Entfernen von Phosphor aus metallischen Schmelzen durch Behandeln der Schmelze mit mindestens einem Metall aus der Gruppe der Alkali- und Erdalkalimetalle in einem Behandlungsbehälter in Gegenwart von Schlacke.

Durch den Aufsatz von Tokumitsu/Nakamura/Kajioka/Ishikawa "Production of highly purified austenitic stainless steel by ESR process using Ca-CaF₂ flux", veröffentlicht in "Proc. 6th International Metallurgy Conference on Special Melting", April 1979, Seiten 670 bis 683, ist es bekannt, daß man aus chromhaltigen Schmelzen (rostfreier Stahl) Schwefel und Sauerstoff durch Pfannen-Verfahren sowie durch das Elektroschlacke-Umschmelz-Verfahren (ESR-Verfahren) entfernen kann. Es wird jedoch gleichzeitig darauf verwiesen, daß es schwierig ist, Schwefel und Sauerstoff gleichzeitig bis auf sehr niedrige Werte zu entfernen. Insbesondere die Entfernung von Phosphor führe regelmäßig zu hohen Oxidationsverlusten an Chrom. Die Autoren geben an, daß es mittels des ESR-Verfahrens und unter Verwendung einer Schlacke aus Kalzium und Kalziumfluorid möglich ist, eine große Anzahl von Verunreinigungen aus der Schmelze zu entfernen, darunter zahlreiche Metalle, insbesondere aber Phosphor, Sauerstoff und Schwefel. Das ESR-Verfahren ist jedoch ein außerordentlich langsam ablaufendes Verfahren mit einem hohen Energiebedarf und infolgedessen nur für kleinere Metallmengen geeignet. Bezüglich des Energiebedarfs ist zu berücksichtigen, daß aus dem zu reinigenden Stahl zunächst Elektroden gegossen werden müssen, die nachfolgend kontinuierlich zu Blöcken umgeschmolzen werden müssen. Da dieser Prozeß in einer wassergekühlten Kokille erfolgen muß, sind hohe Energieverluste an das Kühlwasser unvermeidlich.

Durch den Aufsatz von Bode/Engell/Schwerdtfeger "Entfernbarkeit von Phosphor, Arsen, Antimon, Zinn und Stickstoff aus Chrom-Nickel-Stahl mit Kalzium unter Anwendung von Überdruck", veröffentlicht in "Stahl und Eisen", 1983, Seiten 211 bis 215, ist es bekannt, auf die Schmelze aus Chrom-Nickel-Stahl eine Kopfschlacke aus Kalziumfluorid aufzubringen und Kalzium in einer Stahlrohrkapsel einzubringen. Das Verfahren leidet jedoch unter einer hohen Verdampfungsrate von Kalzium, die auch durch drastische Druckerhöhung nicht wesentlich gesenkt werden konnte. Das Verfahren hat bezüglich der Kalziumzugabe mithin einen außerordentlich schlechten Wirkungsgrad.

Durch die DE-PS 823 219 und die US-PS 2 406 582 ist es bekannt, Schmelzen, die vollständig oder überwiegend aus Nickel bestehen, mit Kalzium zu behandeln, um den Schwefel zu entfernen. Bei derartigen Schmelzen treten die Probleme des Verdampfens von Kalzium nur untergeordnet auf, weil Kalzium und Nickel in beliebigen Verhältnissen eine Legierung bilden. Die Beseitigung von Phosphor ist nicht angesprochen.

Durch die US-PS 4 435 210 ist es bekannt, zur Entphosphorisierung von geschmolzenem Stahl in einer Pfanne ein feinteiliges Gemisch aus zwei Komponenten zu verwenden, von denen die eine Komponente aus einer Legierung aus Kalzium und mindestens einem der Metalle Aluminium und Silizium besteht, und die andere Komponente aus einer Schlacke, die im wesentlichen aus Kalzium- und Aluminiumoxid besteht. Zwar ist angegeben, daß das Reaktionsgemisch zwischen 0 und 30 Prozent an Kalziumfluorid enthalten kann, jedoch wird auch hierdurch das Verdampfen des Kalziums nur unwesentlich vermindert. Es kann angenommen werden, daß das Reaktionsgemisch mit dem Kalzium und den übrigen Schlackebildnern Kopfschlacke aufsteigt und von dort verdampft, bevor das Kalzium Gelegenheit hatte, mit dem Phosphor in der Stahlschmelze zu reagieren. Auch konnte eine Wechselwirkung zwischen dem Kalzium und seinem Fluorid nicht erkannt werden, vermutlich deswegen, weil die oxidischen Schlackebildner eine solche Wechselwirkung zumindest unterdrücken.

Abgesehen von der hohen Verdampfungsrate der Alkali- oder Erdalkalimetalle besteht aber noch ein weiteres Problem, das darauf beruht, daß das bei der Reaktion dieser Metalle mit dem Phosphor gebildete Phosphid in Verbindung mit Wasserdampf und/oder Luftfeuchtigkeit ein sehr gefährliches bzw. giftiges Gas entwickelt, das Phosphin.

Durch die US-PS 4 541 863 ist es bekannt, die Schlacke mit dem Reaktionsprodukt aus Kalzium und Phosphor von der Metallschmelze zu isolieren und mit einem Oxidationsmittel zu behandeln, so daß hierdurch eine reine Sauerstoffverbindung des Phosphors gebildet wird. Als bevorzugte Oxidationsmittel werden hierbei die Karbonate des Natriums, Magnesiums und Kaliums angegeben. Die betreffende Schrift läßt es wiederum völlig offen, auf welche Weise und in welcher relativen Menge das Kalzium in die Metallschmelze eingebracht wird.

Der Erfindung liegt daher die Aufgabe zugrunde, ein Verfahren der eingangs beschriebenen Gattung anzugeben, das sich durch einen hohen Wirkungsgrad bzw. Ausnutzungsgrad des eingesetzten Alkali- bzw. Erdalkalimetalls auszeichnet und bei dem außerdem das Entsorgungsproblem der die Reaktionsprodukte enthaltenden Schlacke zuverlässig gelöst wird.

Die Lösung der gestellten Aufgabe erfolgt bei dem eingangs angegebenen Verfahren erfindungsgemäß dadurch, daß man bei der Behandlung von Schmelzen mit einem Eisenanteil von mindestens 50 Gewichtsprozent und Gehalten an Nickel, Kobalt und Kupfer von zusammen höchstens 30 Gewichtsprozent in die Schmelze in einem Abstand von der Badoberfläche, der mindestens der Hälfte der gesamten Badhöhe entspricht, mittels eines inerten Gases ein partikelförmiges Gemisch aus mindestens einem der genannten Alkali- und Erdalkalimetalle und aus mindestens einem Halogenid des gleichen Alkali- oder Erdalkalimetalls einbläst, wobei das Mischungsverhältnis so gewählt wird, daß unter den Reaktionsbedingungen ein Minimum an Alkaii- oder Erdalkalimetall verdampft, daß man die nicht umgesetzten Komponenten des Gemischs (Alkali- und Erdalkalimetall und das Halogenid bzw. die Halogenide dieser Metalle) und die durch die Reaktion gebildeten Phospide der Alkali- und Erdalkalimetalle in der über der Schmelze befindlichen Schlacke sammelt und hierbei durch die Badbewegung weitere Reaktionen zwischen den Alkali- und Erdalkalimetallen und der eisenhaltigen Metallschmelze durchführt und schließlich die Schlacke mit den Reaktionsprodukten von der Metallschmelze trennt und unter Feuchtigskeitsabschluß hält und mit Sauerstoff oder sauerstoffhaltigen Verbindungen bis zur vollständigen Umsetzung der Reaktionsprodukte in Sauerstoffverbindungen des Phosphors behandelt.

Dabei ist zunächst überraschend, daß die Ersparnis an Alkali- und Erdalkalimetallen auch bei Schmelzen mit einem Eisenanteil von mindestens 50 Gewichtsprozent eintritt. Die betreffenden Alkali- und Erdalkalimetalle sind nämlich in Eisen praktisch unlöslich und haben infolgedessen zu den in der Literatur beschriebenen Verdampfungsverlusten geführt.

Zu den Schmelzen, bei denen das erfindungsgemäße Verfahren bevorzugt angwendet werden kann, gehören außer reinen Eisenschmelzen mit weniger als 5 Gewichtsprozent Legierungselementen die Schmelzen handelsüblicher nichtrostender Chrom- bzw. Chrom-Nickel-Stähle, wie z.B. Nr. 1.4300 (X 12 CrNi18 8), Nr. 1.4000 (X 6 Cr 13) und Nr. 1.4371 (X 12 CrMnNi 18 8 5). Derartige Chrom-und/oder manganhaltige Stähle lassen sich durch das herkömmliche Frischen nicht von Phosphor befreien, weil infolge der größeren Affinität dieser Metalle zum Sauerstoff ein großer Teil der Metalle durch Oxidation bzw. Abbrand verloren geht, bevor der Phosphor mit Sauerstoff reagiert. Phosphor wird bei Stählen mit weniger als 5 Gewichtsprozent Chrom üblicherweise durch Frischen bzw. Oxidation entfernt.

Das zur Entphosphorisierung verwendete partikelförmige Gemisch kann entweder aus einem Gemisch von Granulaten der Alkali- und Erdalkalimetalle einerseits und mindestens einem Halogenid des gleichen Alkali- oder Erdalkalimetalls andererseits bestehen, oder aus einem Granulat eines Gemischs, bei dem das Alkali- bzw. Erdalkalimetall in dem mindestens einen Halogenid des gleichen Alkali- oder Erdalkalimetalls gelöst ist. Die betreffenden Alkali- und Erdalkalimetalle lassen sich nämlich in beliebigen Mengenverhältnissen in ihren eigenen Halogeniden lösen, und aus dieser Schmelze verdampfen die Alkali- bzw. Erdalkalimetalle weitaus schlechter, als wenn man sie allein der eisenhaltigen Schmelze zusetzt.

Man kann dies vereinfacht auch so ausdrücken, daß die Halogenide der Alkali- und Erdalkalimetalle gewissermaßen den Überdruck beim Stand der Technik ersetzen, wobei aber zusätzlich die Wirkung sehr viel besser ist als bei der Anwendung reinen Überdrucks.

Sofern chromhaltige Schmelzen behandelt werden, läßt sich mit dem erfindungsgemäßen Verfahren der Phosphorgehalt ohne merklichen Abbrand von Chrom aus der Schmelze verringern.

Es ist dabei besonders vorteilhaft, wenn man das Alkali- oder Erdalkalimetall vor dem Einblasen in die eisenhaltige Schmelze in dem betreffenden Halogenid in Lösung bringt, die Lösung erstarren läßt und granuliert und das Granulat in die eisenhaltige Schmelze einbläst.

Die Granulatgröße ist dabei wenig kritisch; es muß nur dafür Sorge getragen werden, daß das Granulat durch eine Gasströmung, die der Blaslanze zugeführt wird, transportfähig ist.

In besonders zweckmäßiger Weise wird dabei das Mischungs- bzw. Lösungsverhältnis von Alkali- und Erdalkalimetallen zu dem entsprechenden Halogenid zwischen 1:2 und 2:1 gewählt.

Bei dem erfindungsgemäßen Verfahren steigen mithin aufgrund der gegebenen Temperaturen Tropfen der Lösungen aus Alkali- und Erdalkalimetallen in ihren Halogeniden von der Einblasstelle unterhalb des Schmelzbadspiegels bis zu diesem auf und treten hierbei in innige Wechselwirkung mit der Schmelze. Dabei werden außer dem Phosphor auch weitere verunreinigende Elemente aus der Schmelze entfernt wie beispielsweise Zinn, Blei, Stickstoff, Arsen, Antimon, Wismut, Sauerstoff, Schwefel, Selen und Tellur.

Sämtliche Reaktionsprodukte steigen zur Schmelzbadoberfläche auf und sammeln sich in der dort befindlichen Kopfschlacke, die bevorzugt aus den Oxiden des Kalziums und des Aluminiums besteht oder diese Oxide in wesentlichen Mengen enthält. Von besonderem Vorteil ist hierbei auch die Anwesenheit einer Menge von 5 bis 15 Gewichtsprozent Magnesiumoxid. Es ist zu betonen, daß eine solche Schlacke ihrerseits kein Alkali- oder Erdalkalimetall löst und auch keinen nennenswerten Einfluß auf den P-Gehalt der Schmelze ausübt.

Sofern hierbei ein noch nicht umgesetzter Anteil des Alkali- bzw. Erdalkalimetalls in Lösung in dem betreffenden Halogenid bis zur Kopfschlacke aufsteigt, nimmt hierbei das Alkali- bzw. Erdalkalimetall auch noch weiterhin an der Reaktion teil, indem nämlich durch die unvermeidbare Badbewegung durch das zugeführte Blasgas eine Durchmischung der eisenhaltigen Schmelze und der Kopfschlacke bewirkt wird.

Durch die abschließenden Verfahrensschritte, die Schlacke mit den Reaktionsprodukten von der Metallschmelze zu trennen, unter Feuchtigkeitsabschluß zu halten und schließlich mit Sauerstoff oder sauerstoffhaltigen Verbindungen zu behandeln, wird das gebildete Phosphin in das betreffende Oxid umgesetzt, wobei gleichzeitig Phosphorpentoxid gebildet wird. Bei Verwendung von Kalzium als Reinigungsmetall läuft beispielsweise folgende Reaktion ab:
Ca₃P₂ + 4 0₂ = 3 Ca0 + P₂0₅.
Ca0 und P₂0₅ lassen sich wiederum zu Kalziumphosphat umsetzen, das als Düngemittel in der Landwirtschaft verwendet werden kann.

Es ist dabei besonders vorteilhaft, wenn man die abgetrennte Schlacke bis zur Sauerstoffbehandlung unter Inertgasatmosphäre aufbewahrt.

Eine Vorrichtung zur Durchführung des erfindungsgemäßen Verfahrens und zwei Ausführungsbeispiele des Verfahrens werden nachfolgend näher erläutert.

Es zeigen:
Figur 1 die erste Stufe des Verfahrens, nämlich die Behandlung der eisenhaltigen Metallschmelze mit einem Alkali- oder Erdalkalimetall,
Figur 2 die zweite Stufe des Verfahrens, nämlich die Trennung der eisenhaltigen Metallschmelze von der Kopfschlacke unter Luftabschluß, und
Figur 3 die letzte Stufe des Verfahrens, nämlich die Oxidation der Reaktionsprodukte.

In Figur 1 ist ein hier nicht näher interessierendes Einschmelzaggregat 1 dargestellt, in dem die zu reinigende Schmelze erzeugt wird. Aus diesem Einschmelzaggregat wird die Schmelze in eine Pfanne 2 abgegossen, die mit einem Bodenauslaß 3, der durch einen Absperrschieber 4 verschließbar ist, und mit einem Einlaß 5 für ein Spülgas (beispielsweise Argon) versehen ist.

Während des Abstichs erfolgt eine Zugabe von Schlacke 6 (sogenannte Kopfschlacke) auf der Basis Ca0-Al₂0₃. Nach Beendigung des Abstichs wird die Pfanne 2 durch einen Deckel 7 mit einer Blaslanze 8 verschlossen. Die Eintauchtiefe der Blaslanze in die Metallschmelze beträgt mindestens 50 % der gesamten Badhöhe vom Pfannenboden bis zur Grenzfläche Schmelze/Schlacke. Die Blaslanze 8 steht über eine flexible Leitung mit einem hier nicht gezeigten Reservoir mit einem Granulat in Verbindung, das ein Gemisch aus Kalzium und Kalziumfluorid darstellt. Weiterhin steht die Blaslanze 8 mit einer Argonquelle in Verbindung, wobei der Anschluß in der Weise gewählt ist, daß das Argon eine entsprechende Menge des Gemischs aus Kalzium-Kalziumfluorid in die Metallschmelze 9 einträgt.

Der Gasraum über der Schlacke 6 ist über ein Filter mit der Umgebung verbunden, was hier jedoch der Einfachheit halber nicht dargestellt ist.

Nach dem Aufsetzen des Deckels 7 wird durch den Einlaß 5 Argon eingelassen, um eine Spül- und Rührwirkung in der Schmelze zu erzeugen. Gleichzeitig wird durch die Blaslanze 8 ein Gemisch aus Ca-CaF₂ eingebracht, das in einer Argonströmung suspendiert ist. Die Gasspülung wird bis zum Reaktionsende fortgesetzt. Die aufsteigenden Gasblasen und Metalltropfen sind in Figur 1 nur angedeutet.

Gemäß Figur 2 wird nach beendeter Reinigung der Absperrschieber 4 geöffnet, so daß die Metallschmelze 9 als Schmelzestrahl 9a in eine weitere Pfanne 10 fließt. Der Vorgang wird unterbrochen, bevor die Schlacke 6 (nunmehr mit den Reaktionsprodukten der Verunreinigungen versehen) Gelegenheit hat, durch den Bodenauslaß 3 auszutreten. Es ist wichtig, daß der Gasraum 11 gegenüber der Atmosphäre abgesperrt bleibt. Um das von der Schmelze freigegebene Volumen zu ersetzen, kann der Gasraum über der Schlacke entweder durch die Blaslanze 8 oder durch eine besondere Leitung 13 mit einem Inertgas, beispielsweise gleichfalls Argon, geflutet werden.

Die Pfanne 10 mit der Schmelze 9b kann nunmehr einer weiteren, hier nicht dargestellten, Behandlungsstation zugeführt werden, in der eine Behandlung wie eine Vakuumentgasung oder eine Vakuum-Sauerstoffentkohlung durchgeführt wird.

Figur 3 zeigt den Zustand, in dem die Pfanne 2 im wesentlichen nur noch die Schlacke 6 enthält. Nunmehr wird die weiter oben beschriebene Oxidationsbehandlung der Schlacke durchgeführt. Es ist wichtig, daß auch hierbei der Gasraum 11 über der Schlacke weiterhin gegenüber der Atmosphäre abgesperrt ist. Zur Sauerstoffbehandlung wird durch die Blaslanze 8 trockener Sauerstoff in die Pfanne 2 eingeblasen, bis sämtliche Reaktionsprodukte in die reinen Sauerstoffverbindungen der Verunreinigungen umgesetzt sind. Sobald die Sauerstoffbehandlung der Schlacke beendet ist, wird die immer noch schmelzflüssige Schlacke durch den Bodenauslaß 3 in einen Schlackenkübel 12 abgelassen, in dem sie ohne weiteres an der Umgebungsluft erstarren kann. Die Schlacke kann nunmehr auf eine Entsorgungsdeponie gebracht werden.

Als Einschmelzaggregat 1 kann beispielsweise ein Konverter, ein Lichtbogenofen oder ein Induktionsofen dienen.

Eine Mischung aus einem Fördergas und dem reaktionsfähigen Gemisch aus den Alkali- und Erdalkalimetallen und ihren Halogeniden kann auch durch den Bodeneinlaß 5 eingeführt werden.

### Beispiel 1: Behandlung einer 30 Tonnen-Schmelze:

Die zu behandelnde Stahlschmelze enthält nach dem Abguß aus dem Einschmelzaggregat 1 folgende Bestandteile:
1 % C; 18 % Cr; 8,5 % Ni; 0,07 % P; 0,04 % S.
Während des Eingusses in die Pfanne 2 werden 300 kg eines Schlackengemischs aus 150 kg Ca0 und 150 kg Al₂0₃ als Kopfschlacke mit aufgegeben. Nach dem Aufsetzen des Deckels 7 wird die Schmelze für die Dauer von 3 Minuten mit einer Argon-Menge von 50 l/min kräftig gespült. Der Freibord der Pfanne 2 beträgt hierbei 1000 mm; die Temperatur des Stahles liegt bei 1600 °C.

Nach dem Absenken der Blaslanze 8 bis zu einer Tiefe von etwa 800 mm unterhalb des Badspiegels (dies entspricht etwa 50 % der gesamten Badhöhe) wird mit dem Einblasen des Ca-CaF₂-Gemisches begonnen. Bei einer Blaszeit von 10 Minuten und einer mittleren Einblasmenge von 12 kg/min werden insgesamt 120 kg Ca-CaF₂ in die Schmelze eingeblasen. Das Einblasen der reinigenden Substanz wurde beendet, und nach weiteren 5 Minuten war die Reaktion abgeschlossen. Das Metall wurde mit einer Temperatur von 1550 °C gemäß Figur 2 in eine zweite Pfanne 10 abgestochen. Die Analyse der Schmelze nach Abschluß der Reaktion führte zu folgenden Werten:
1 % C; 18 % Cr; 8,5 % Ni; 0,025 % P; 0,02 % S.

Die weitere Behandlung der Schmelze erfolgte in einer nachgeschalteten Vakuumentgasungsanlage, die wahlweise auch mit Sauerstoffzufuhr betrieben werden konnte.

Die noch flüssige Schlacke in der ersten Pfanne 2 wurde mit der gleichen Blaslanze 8 mit Sauerstoff gefrischt. Hierbei befand sich das untere Ende der Lanze in einem Abstand von ca. 400 mm von der Schlacke. Eine starke Bodenspülung von ca. 75 l/min führte zu einer schnellen Oxidation. Die Blaszeit lag dabei bei etwa 7,5 Minuten. Etwa eine Minute nach Beendigung des Frischens konnte die behandelte Schlacke problemlos in den Schlackenkübel 12 abgestochen werden.

### Beispiel 2: Behandlung einer 50 Tonnen-Schmelze:

Der zeitliche Ablauf der einzelnen Verfahrensschritte entsprach dabei denjenigen im Beispiel 1. Die zu behandelnde Stahlschmelze enthielt folgende Bestandteile:
0,8 % C; 20 % Cr; 10 % Ni; 0,06 % P; 0,04 % S.
Die während des Abstichs zugegebene Menge an Kopfschlacke betrug 600 kg und bestand aus je 50 % Ca0 und Al₂0₃. Durch den Bodeneinlaß 5 wurden 100 l/min Argon zum Herbeiführen einer Gasspülung eingeleitet. Die Anfangstemperatur der Schmelze lag bei 1600 °C.

Nach dem Aufsetzen des Deckels wurde die Blaslanze 8 soweit in die Schmelze eingetaucht, daß ihr unteres Ende etwa 1000 mm unterhalb des Badspiegels lag, was auch hier 50 % der Badhöhe entsprach. Hierbei wurde ständig Inertgas durch die Blaslanze geleitet. Während einer Zeitdauer von 14 Minuten wurde ein Ca-CaF₂-Gemisch mit einem Anteil von 50 % Ca mit einer mittleren Menge pro Zeiteinheit von 15 kg/min eingeblasen, so daß insgesamt 210 kg des Behandlungsgemischs in die Schmelze gelangten. 5 Minuten nach Beendigung des Einblasens war die Reaktion abgeschlossen, und die Analyse der Schmelze führte zu folgenden Werten:
0,8 % C; 20 % Cr; 10 % Ni; 0,020 % P; 0,015 % S.
Die Endtemperatur lag bei 1550 °C, was eine nachfolgende Vakuumentgasung problemlos gewährleistete. Die Behandlung der Schlacke erfolgte entsprechend Beispiel 1.

## Patentansprüche

1. Verfahren zum Entfernen von Phosphor aus metallischen Schmelzen durch Behandeln der Schmelze mit mindestens einem Metall aus der Gruppe der Alkali- und Erdalkalimetalle in einem Behandlungsbehälter in Gegenwart von Schlacke, **dadurch gekennzeichnet,** daß man bei der Behandlung von Schmelzen mit einem Eisenanteil von mindestens 50 Gewichtsprozent und Gehalten an Nickel, Kobalt und Kupfer von zusammen höchstens 30 Gewichtsprozent in die Schmelze in einem Abstand von der Badoberfläche, der mindestens der Hälfte der gesamten Badhöhe entspricht, mittels eines inerten Gases ein partikelförmiges Gemisch aus mindestens einem der genannten Alkali- und Erdalkalimetalle und aus mindestens einem Halogenid des gleichen Alkali- oder Erdalkalimetalls einbläst, wobei das Mischungsverhältnis so gewählt wird, daß unter den Reaktionsbedingungen ein Minimum an Alkali- oder Erdalkalimetall verdampft, daß man die nicht umgesetzten Komponenten des Gemischs (Alkali- und Erdalkalimetall und das Halogenid bzw. die Halogenide dieser Metalle) und die durch die Reaktion gebildeten Phosphide der Alkali- und Erdalkalimetalle in der über der Schmelze befindlichen Schlacke sammelt und hierbei durch die Badbewegung weitere Reaktionen zwischen den Alkali- und Erdalkalimetallen und der eisenhaltigen Metallschmelze durchführt und schließlich die Schlacke mit den Reaktionsprodukten von der Metallschmelze trennt und unter Feuchtigkeitsabschluß hält und mit Sauerstoff oder sauerstoffhaltigen Verbindungen bis zur vollständigen Umsetzung der Reaktionsprodukte in Sauerstoffverbindungen des Phosphors behandelt.

2. Verfahren nach Anspruch 1, **dadurch gekennzeichnet,** daß man das Alkali- oder Erdalkalimetall vor dem Einblasen in die eisenhaltige Schmelze in dem betreffenden Halogenid in Lösung bringt, die Lösung erstarren läßt und granuliert und das Granulat in die eisenhaltige Schmelze einbläst.

3. Verfahren nach Anspruch 1, **dadurch gekennzeichnet,** daß man das Mischungs- bzw. Lösungsverhältnis von Alkali- und Erdalkalimetall(en) zu dem entsprechenden Halogenid zwischen 1:2 und 2:1 wählt.

4. Verfahren nach Anspruch 1, **dadurch gekennzeichnet,** daß man die abgetrennte Schlacke bis zur Sauerstoffbehandlung unter Inertgasatmosphäre aufbewahrt.

5. Verfahren nach Anspruch 1, **dadurch gekennzeichnet,** daß man nach dem Behandeln der eisenhaltigen Schmelze den Gasraum des Behandlungsbehälters gegenüber der Atmosphäre absperrt.
